# EUROPÄISCHE PATENTANMELDUNG

(11) **EP 1 101 751 A1**
(43) Veröffentlichungstag der Anmeldung: **23.05.2001**
(21) Anmeldenummer: 00124027.4
(22) Anmeldetag: 04.11.2000
(51) Int. Cl.: C06B 25/04, C06B 25/34

(54) **Gepresste unempfindliche Sprengstoffmischungen**

(30) Priorität: 19.11.1999 DE 19955657
(71) Anmelder: Diehl Munitionssysteme GmbH & Co. KG, 90552 Röthenbach (DE)
(72) Erfinder: Rudolf, Karl, 86529 Schrobenhausen (DE)
(74) Vertreter: Hofmann, Gerhard, Dipl.-Ing. Patentassessor

(57) **Zusammenfassung**

Ein uneingeschränkt transportierbarer Sprengstoff weist eine Bindermatrix aus sonochemisch hergestellten Feinst-TATB auf.

## Beschreibung

Die Erfindung bezieht sich auf gepreßte unempfindliche Sprengstoffmischungen nach dem Oberbegriff des Anspruchs 1.

Die Erfindung geht von einem phlegmatisierten Sprengstoff entsprechend der EP 0 509 200 B1 und der DE 40 06 961 aus. Hierbei handelt es sich um Sprengstoffmischungen, bei denen der partikelförmige Sprengstoff mit einem phlegmatisierenden, inerten Binder überzogen ist. Ein derartiger Sprengstoff weist nicht die für den allgemeinen Transport notwendige Unempfindlichkeit auf Außerdem wirkt der Zusatz des Binders mindernd auf die Detonationsgeschwindigkeit. Die für den Überzug notwendigen Hilfsstoffe müssen entsorgt werden, was einen zusätzlichen Aufwand bedeutet.

Bekannt ist auch, daß TATB für Treibladungspulver eingesetzt wurde. Die Leistung von TATB, das zu einem Anteil von > 60% in Treibladungspulvern eingesetzt wurde, ergab eine Geschoßbeschleunigung, die nicht den Forderungen entsprach. Das TATB liegt dabei in grobkristalliner Form vor.

Dieses TATB weist eine Partikelgröße von 100 bis 200µm und größer auf. Es ist der wesentliche Bestandteil von plastischen Sprengstoffen, wie PBX-9502 mit einem TATB-Bestandteil von 95% entsprechend der Literatur Tactical Missile Warheads, Joseph Carleone, veröffentlicht durch American Institute of Aeronautics and Astronautics, Inc., 370 L'Enfant Promenade, SW, Washington, DC 20024-2518.

Die Aufgabe der Erfindung wird darin gesehen, einen preßbaren phlegmatisierten Sprengstoff, bestehend aus hochbrisanten Sprengstoffkristallen, z. B. Hexogen, Oktogen, CL20 vorzuschlagen, der gegen äußere Einwirkungen unempfindlich ist und dementsprechend uneingeschränkt auf allen Fahrzeugen transportierbar ist.

Die Erfindung löst diese Aufgabe entsprechend den kennzeichnenden Merkmalen des Anspruchs 1.

Vorteilhafte Weiterbildungen der Erfindung sind aus den Unteransprüchen zu entnehmen.

Vorteilhaft werden durch die Erfindung neben der Unempfindlichkeit hohe Ladungsdichten erzielt im Hinblick auf hohe Detonationsdrücke und -geschwindigkeiten. Durch den hochenergetischen Binder sind die Nachteile der bekannten inerten Binder beseitigt. Es liegt eine ausgezeichnete Mischbarkeit vor. Es sind keine Hilfs- und Zusatzstoffe erforderlich. Der erfindungsgemäße Binder besitzt ein ausgezeichnetes Benetzungsverhalten der Sprengstoffkristalle.

Einsatzmöglichkeiten für den Sprengstoff sind Detonatoren, Zündkettenkomponeten, Ladungen für hohe Leistungen, insbesondere Ladungen sowohl strahl- als auch projektbildend.

Durch den unter Vakuum erfolgenden Preßvorgang ist sichergestellt, daß die fertiggepreßte Ladung nur minimale Poren aufweist, also eine hohe Ladedichte vorliegt.

Die Bindermatrix besteht aus sonochemisch hergestellten Feinst-1,3,5-Triamino-2,4,6-Trinitrobenzol (TATB). Diese TATB weist gegenüber dem grobkristallinen Standard TATB eine etwas höhere Empfindlichkeit auf. Aufgrund der Feinststrukturen läßt es sich in beliebigen Sprengstoffanteilen, z. B. mit Oktogen und Hexogen zumischen. Das Zumischen kann trocken erfolgen also ohne Hilfsstoffe. Das TATB bildet schnell eine gleichmäßige Beschichtung der Kristalle. Es ist eine gute Verpreßbarkeit gegeben. Je nach Preßdruck, Mischungsverhältnis und Ladungsdurchmesser kann die Gap-Test-Empfindlichkeit zwischen 4mm und 20mm Wassersäule eingestellt werden.

GAP-Tests mit TATB-HMX-Mischungen (Oktogen) ergaben folgende Werte für die Stroßwellenempfindlichkeit.

| **Sprengstoffmischungen** | **Unempfindlichkeit Wassersäule in mm** |
|---|---|
| TATB/HMX 5/95 | 8mm |
| TATB/HMX 10/90 | 7mm |
| TATB/HMX 20/80 | 4mm |

Es wurden Preßlinge mit Abmessungen 3,85mm Durchmesser x 8mm Länge, gepreßt bei einer Preßkraft von 400 kp getestet.

Die mittlere Partikelgröße des sonochemisch hergestellten TATB ist < 10µm.

Wesentlich für die Erfindung ist, daß mit dem sonochemisch hergestellten TATB Oberflächeneffekte verhindert werden, d. h. es liegen an der Obefläche der Sprengstoffpreßteile keine Poren vor. Die Kristalle des Sprengstoffs gleiten unter Belastung untereinander. Somit liegt eine wesentlich erweiterbare Belastung der Sprengstoffmischung vor. Damit ist die erfindungsgemäße Sprengstoffmischung gemäß dem GAP-Test als - wenig empfindlich - klassifiziert und daher uneingeschränkt zu Luft, Wasser und Land transportierbar.

Der Anteil des TATB am Sprengstoff kann 0,1 bis 99,9% betragen.

## Patentansprüche

1. Gepreßte unempfindliche Sprengstoffmischungen,
dadurch gekennzeichnet,
daß der Binder aus sonochemisch hergestellten 1,3,5-Triamino-2,4,6-Trinitrobenzol (TATB) besteht.

2. Sprengstoffmischungen nach Anspruch 1,
dadurch gekennzeichnet,
daß der Anteil des TATB am Sprengstoff 0,1 bis x% beträgt.

3. Verfahren zur Herstellung der Sprengstoffmischungen nach Anspruch 1,
dadurch gekennzeichnet,
daß die Sprengstoffmischung ohne Hilfsstoffe und zusatzstoffrei gemischt und verpreßt wird.
